# EUROPÄISCHE PATENTANMELDUNG

(11) **EP 3 960 370 A1**
(43) Veröffentlichungstag der Anmeldung: **02.03.2022**
(21) Anmeldenummer: 20193714.1
(22) Anmeldetag: 31.08.2020
(51) Int. Cl.: B24D 11/00, B24D 3/34, B24D 18/00

(54) **VERFAHREN ZUM AUFBRINGEN EINER WIRKSTOFF-BESCHICHTUNG AUF EIN SCHLEIFMITTEL**

(71) Anmelder: Hermes Schleifmittel GmbH, 22547 Hamburg (DE)
(72) Erfinder: Henderson, Kathrin, 22523 Hamburg (DE)
(74) Vertreter: Glawe, Delfs, Moll

(57) **Zusammenfassung**

Gegenstand der Erfindung ist ein Verfahren zum Aufbringen einer Wirkstoffbeschichtung auf die Oberfläche eines Schleifmittels auf Unterlage, mit den Schritten:
a. Bereitstellen eines Wirkstoff-Beschichtungsmittels mit wenigstens zwei verschiedenen Inhaltsstoffen mit unterschiedlichen Schmelzpunkten und/oder Schmelzbereichen,
b. Aufbringen dieses Wirkstoff-Beschichtungsmittels auf die Oberfläche des Schleifmittels auf Unterlage,
c. Erwärmen auf eine Temperatur, bei der das Wirkstoff-Beschichtungsmittel eine Zwei-Phasen-Mischung aus flüssigen und festen Phasenanteilen dieser Inhaltsstoffe aufweist.

## Beschreibung

Die Erfindung betrifft ein Verfahren zum Aufbringen einer Wirkstoffbeschichtung auf die Oberfläche eines Schleifmittels auf Unterlage.

Schleifmittel auf Unterlage weisen eine Unterlage, ein Grundbindemittel, Schleifkorn und Deckbindemittel auf. Übliche Werkzeugformen sind runde oder eckige Schleifblätter sowie Schleifbänder.

Beim Einsatz derartiger rotierender oder umlaufender Schleifwerkzeuge kommt das Schleifkorn in Kontakt mit der Werkstückoberfläche und es werden Späne abgetragen.

Das Schleifkorn wird dabei hohen thermischen und mechanischen Belastungen ausgesetzt. Weiterhin können vom Werkstück abgetragene Späne die Werkzeugoberfläche zusetzen, wodurch der Traganteil des Schleifwerkzeuges erhöht wird. In der Folge entsteht nicht nur eine höhere thermische Belastung, vielmehr vermindern sich auch Schleifleistung, Standzeit sowie die erzielte Oberflächenqualität.

Die hohen thermischen und mechanischen Belastungen des Schleifkorns können durch eine Verminderung der Reibung, die beim Kontakt des Schleifwerkzeuges mit der Werkstückoberfläche entsteht, reduziert werden. Bei gebundenen Schleifwerkzeugen wie auch bei Dreh- und Fräswerkzeugen wird die Reibung durch den Einsatz von Kühlschmierstoffen herabgesetzt. Dieses Verfahren kommt auch bei Schleifmitteln auf Unterlage zum Einsatz, erfordert aber einen speziellen Aufbau der Schleifwerkzeuge sowie entsprechend ausgestattete Schleifmaschinen.

Schleifmittel auf Unterlage für einen Einsatz ohne flüssige Kühlschmierstoffe können stattdessen eine Wirkstoffbeschichtung aufweisen. Typische Anwendungsgebiete sind hierbei das Schleifen von Lacken, Kunststoffen, Holz oder auch von weichen Metallen wie Aluminium. Die Wirkstoffbeschichtung ermöglicht bei diesen Anwendungen eine Verringerung der Reibung mit der Folge einer geringeren thermischen und mechanischen Belastung von Schleifwerkzeug und Werkstück. Weiterhin wird ein Zusetzen der Oberfläche weitgehend und wirksam unterbunden. Entsprechend können Späne abgesaugt werden und Spanräume zwischen einzelnen Schleifkörnern bleiben offen.

Übliche Wirkstoffbeschichtungen bestehen aus Salzen von Fettsäuren, z. B. Calciumstearat oder Zinkstearat. Sie werden als Dispersionen auf die Deckbindung aufgebracht.

Die Wirksamkeit dieser Beschichtungen wird oft begrenzt durch die unzureichende Haftung auf der Deckbindung, insbesondere wenn höhere Schichtdicken aufgetragen werden. In diesem Fall wirkt sich zusätzlich unzureichende Kohäsion nachteilig und limitierend aus.

Um diese Nachteile zu überwinden, wurden Wirkstoffbeschichtungen mit zusätzlichen Bindemitteln, zum Beispiel mit Acrylatdispersionen, stabilisiert. Abgesehen von den zusätzlichen Kosten konnten die vorgenannten Nachteile jedoch nicht überwunden werden.

WO 2017180210 offenbart eine Mischung aus Calciumstearat, einem Ammoniumsalz und einem Acrylpolymer, die als Dispersion auf die Oberfläche des Schleifmittels aufgebracht wird.

Der Erfindung liegt die Aufgabe zugrunde, ein Verfahren der eingangs genannten Art und eine Wirkstoffbeschichtung zur Verfügung zu stellen, das bzw. die wenigstens eine, vorzugsweise mehrere, weiter vorzugsweise alle der nachfolgend genannten Vorteile aufweist:
- Gute Haftung auf der Deckbindung,
- Hinreichende Kohäsion für Stabilität bei hohen Schichtdicken,
- Reduzierung der Reibung und des Zusetzens von Spanräumen,
- Kostengünstige Beschaffung und Verarbeitung.

Die Erfindung löst diese Aufgabe durch ein eingangs genanntes Verfahren mit den folgenden Schritten:
- Bereitstellen eines Wirkstoff-Beschichtungsmittels mit wenigstens zwei verschiedenen Fettsäuresalzen mit unterschiedlichen Schmelzpunkten und/oder Schmelzbereichen in einem Mengenanteil von jeweils wenigstens 2 Gew.-%,
- Aufbringen dieses Wirkstoff-Beschichtungsmittels auf die Oberfläche des Schleifmittels auf Unterlage,
- Erwärmen auf eine Temperatur, bei der das Wirkstoff-Beschichtungsmittel eine Zwei-Phasen-Mischung aus flüssigen und festen Phasenanteilen dieser Inhaltsstoffe aufweist.

Bevorzugt wird danach gekühlt, um die Beschichtung zu stabilisieren. Dies kann bevorzugt mit einer Kühlwalze zügig auf bspw. zunächst 100°C erfolgen.

Zunächst seien einige im Rahmen der Erfindung verwendete Begriffe erläutert.

Ein Wirkstoff-Beschichtungsmittel wird als oberste Schicht auf ein ansonsten bereits fertig gestelltes Schleifmittel auf Unterlage aufgebracht. Für eine beständige Haftung auf dem Schleifmittel muss es insbesondere eine gute Haftung/Bindung auf bzw. mit der Deckbindung eingehen. Der Begriff Wirkstoff bezeichnet Inhaltsstoffe, die geeignet sind, die Leistung eines Schleifwerkzeuges zu verbessern, z. B. durch eine Erhöhung der Standzeit oder die Verbesserung der Abtragsleistung bzw. der Werkstückoberflächenqualität.

Die Ausbildung als Beschichtungsmittel bedeutet ein zur Verfügung stellen in einer Form bzw. Formulierung, die sich zum Aufbringen auf das Schleifmittel auf Unterlage eignet. Es kann sich insbesondere um eine Dispersion, bevorzugt eine wässrige Dispersion handeln. Beim Aufbringen sind die Wirkstoffe in der Dispersion bevorzugt als Feststoffe enthalten. Das Aufbringen findet somit bevorzugt bei einer Temperatur unterhalb des niedrigsten Schmelzpunkts bzw. Schmelzbereichs der Wirkstoffe in der Formulierung statt. Bevorzugt findet es etwa bei Raumtemperatur statt, bevorzugt etwa 15-30 °C.

Das Aufbringen bzw. Auftragen kann erfindungsgemäß beispielsweise durch ein Auftragsverfahren mit Walzen (Pflatschen), durch Aufsprühen oder andere geeignete Verfahren erfolgen. Beim oder bevorzugt nach dem Auftragen erfolgt ein Erwärmen auf eine Temperatur, bei der das Wirkstoff-Beschichtungsmittel eine Zwei-Phasen-Mischung aus flüssigen und festen Phasenanteilen dieser Inhaltsstoffe aufweist. Dies bedeutet, dass ein Teil der zuvor festen Inhaltsstoffe oder Wirkstoffe aufgeschmolzen wird, ein anderer Teil bleibt in der festen Phase. Der Begriff flüssige Inhaltsstoffe bezieht sich in diesem Kontext nicht auf das beim Auftragen der Dispersion verwendete Dispergiermittel wie beispielsweise Wasser. Ein vorhandenes Dispergiermittel wird im Zuge des Erwärmens bzw. bei einem Halten einer erhöhten Temperatur bevorzugt verdampft bzw. als Gasphase abgezogen. Eine Verweilzeit von 1-6 min, vorzugsweise 2-5 min, weiter vorzugsweise 3-4 min bei der erhöhten Temperatur ist im Regelfall ausreichend für das Teilaufschmelzen und das Abziehen eines Dispergiermittels. Das Erwärmen kann beispielsweise mittels Konvektions-, Strahlungs- oder Kontaktheizung erfolgen, bevorzugt durchläuft das Schleifmittel auf Unterlage diesen Bereich kontinuierlich. Bevorzugt erfolgt anschließend ein schnelles Abkühlen, beispielsweise mittels einer Kühlwalze.

Alternativ oder zusätzlich kann nach der Erwärmung ein Trocknen bei etwas geringeren Temperaturen erfolgen, beispielsweise bei etwa 60 °C.

Die Erfindung hat erkannt, dass sich durch dieses Verfahren die im Stand der Technik einander widerstreitenden Ziele einer guten Haftung an der Deckbindung einerseits und einer hohen Auftragsmenge mit dem Effekt einer erheblichen Standzeitverlängerung und/oder Verbesserung der Abtragsleistung andererseits vereinen lassen.

Wird eine Wirkstoffbeschichtung als dünne Schicht aufgeschmolzen, kann eine gute Haftung an der Deckbindung hergestellt werden. Andererseits kann nur eine geringe Menge aufgebracht werden.

Wird eine dicke Schicht aufgeschmolzen, ist diese wenig elastisch und kann sich durch Scher- und Biegebelastungen bei der Benutzung des Schleifmittels von der Werkzeugoberfläche ablösen.

Die Erfindung schmilzt lediglich einen Teil der Wirkstoffbeschichtung auf und schafft so eine dünne, elastische und gut haftende Schicht, in der nicht geschmolzene Inhaltsstoffe bzw. Wirkstoffpartikel fest eingebunden sind. Diese dünne aufgeschmolzene Schicht passt sich exakt der Oberfläche an und kann auch in Vertiefungen/Kapillaren eindringen. Die Erfindung kombiniert so die gute und dauerhafte Haftung einer dünnen Schicht einerseits (der geschmolzene Anteil der Inhaltsstoffe) mit einer hohen Auftragsmenge (der als Feststoff verbliebene Anteil der Inhaltsstoffe) andererseits und erreicht so eine dauerhafte Beschichtung mit einer hohen Auftragsmenge, die die Reibung wirksam verringern kann.

Die Inhaltsstoffe des Wirkstoff-Beschichtungsmittels umfassen Fettsäuresalze, bevorzugt Metallsalze von Fettsäuren, weiter bevorzugt Calcium-Fettsäuresalze. Es werden Mischungen von Fettsäuresalzen mit unterschiedlichen Schmelzpunkten verwendet. Das Erwärmen gemäß Schritt c. des erfindungsgemäßen Verfahrens erfolgt bevorzugt derart, dass einzelne Fettsäuresalze schmelzen, einzelne Fettsäuresalze im Bereich der Oberfläche geringfügig schmelzen und einzelne Fettsäuresalze als Festkörper erhalten bleiben, ohne zu schmelzen.

Der Mengenanteil von jeweils wenigstens 2 Gew.-% ist bezogen auf die Gesamtmasse des Wirkstoff-Beschichtungmittels ohne etwaige Dispergiermittel, wenn das Beschichtungsmittel als beispielsweise wässrige Dispersion vorliegt. Der Mengenanteil berechnet sich unter Berücksichtigung derjenigen Fettsäuresalze, die jeweils einem der unterschiedlichen Schmelzpunkte bzw. Schmelzbereiche zugeordnet werden können.

Bevorzugt weist das Wirkstoff-Beschichtungsmittel wenigstens zwei verschiedene Fettsäuresalze oder Gruppen von Fettsäuresalzen mit Schmelzpunkten bzw. Schmelzbereichen auf, die sich um wenigstens 40 K, vorzugsweise wenigstens 50 K, weiter vorzugsweise 40 bis 100 K, weiter vorzugsweise 50 bis 90 K unterscheiden. Es kann sich dabei bevorzugt um Fettsäuresalze mit entsprechend unterschiedlichen Kettenlängen handeln.

Bevorzugt sind ein erstes Fettsäuresalz oder eine erste Gruppe von Fettsäuresalzen mit einem Schmelzpunkt bzw. Schmelzbereich von 60 bis 100°C, vorzugsweise 70 bis 90°C, weiter vorzugsweise 80 bis 90°C und ein zweites Fettsäuresalz oder eine zweite Gruppe von Fettsäuresalzen mit einem Schmelzpunkt bzw. Schmelzbereich von 120 bis 180°C, vorzugsweise 130 bis 170°C, weiter vorzugsweise 140 bis 160°C.

Bevorzugt sind die Fettsäuresalze Metallsalze, vorzugsweise Calciumsalze der Fettsäuren.

Die Schmelzpunkte von im Rahmen der Erfindung besonders bevorzugt verwendeten Calciumsalzen von Fettsäuren sind wie folgt:

| | |
|---|---|
| Calciumoleat-Monohydrat: | 85°C (Erweichung) |
| Calciumstearat: | 160°C |
| Calciumpalmitat: | 155°C |

Bevorzugt erfolgt das Aufbringen des Wirkstoff-Beschichtungsmittels auf die Oberfläche des Schleifmittels bei einer Temperatur unterhalb sämtlicher Schmelzpunkte bzw. Schmelzbereiche der Fettsäuresalze des Wirkstoff-Beschichtungmittels.

Bevorzugt erfolgt das Erwärmen in Schritt c) auf eine Temperatur von 100 bis 160°C, vorzugsweise 110 bis 150°C, weiter vorzugsweise 120 bis 140°C.

Das Erwärmen in Schritt c) kann bis zu einem Zustand erfolgen, bei dem 30 bis 70 Gew.-%, vorzugsweise 40 bis 60 Gew.-% des Wirkstoff-Beschichtungsmittels in einem geschmolzenen Zustand sind.

Es ist bevorzugt, dass der nach dem Erwärmen in Schritt c) verbleibende Feststoffanteil des Wirkstoff-Beschichtungsmittels eine mittlere Partikelgröße von 0,5 bis 10 µm, vorzugsweise 0,5 bis 5 µm, weiter vorzugsweise 1 bis 4 µm aufweist. Diese Angabe bezieht sich auf die nach dem Aufschmelzen verbleibenden nicht oder nur teilweise geschmolzenen Partikel.

Die Partikel sind vorzugsweise langgestreckt mit einem Verhältnis von größter zu kleinster Abmessung von 1,5:1 bis 5:1, vorzugsweise 2:1 bis 4:1.

Das Aufbringen des Wirkstoff-Beschichtungsmittels auf die Oberfläche des Schleifmittels erfolgt bevorzugt in einer Menge von15 bis 200 g/m², vorzugsweise 15 bis 120 g/m², weiter vorzugsweise 20 bis 100 g/m². Diese Mengenangaben beziehen sich auf die Inhaltsstoffe bzw. Wirkstoffe des Beschichtungsmittels ohne Dispergiermittel wie beispielsweise Wasser.

Bevorzugte Obergrenzen der Masse des Auftrags (bezogen auf die getrocknete Masse) sind für verschiedene Körnungen des Schleifmittels wie folgt:

| | |
|---|---|
| - P80 | 100 g/m² |
| - P220 | 80 g/m² |
| - P400 | 50 g/m² |
| - P1500 | 40 g/m² |

Bevorzugte Bereiche der Masse des Auftrags sind für verschiedene Körnungen des Schleifmittels wie folgt:

| | |
|---|---|
| - P80 | 75-85 g/m² |
| - P220 | 60-70 g/m² |
| - P400 | 35-45 g/m² |
| - P1500 | 25-35 g/m² |

Bevorzugt enthält das Wirkstoff-Beschichtungsmittel Fettsäuresalze ausgewählt aus der Gruppe gesättigter oder ungesättigter C12- bis C20-Fettsäuresalze, wobei bevorzugt die Fettsäuresalze Fettsäuren ausgewählt aus der Gruppe bestehend aus Palmitinsäure, Stearinsäure und Ölsäure enthalten.

Die bevorzugte Fettsäureverteilung ist wie folgt:

| | |
|---|---|
| Palmitinsäure: | 20 - 50, vzw. 30 - 42 Gew.-%; |
| Stearinsäure: | 20 - 60, vzw. 29 - 50 Gew.-%, |
| Ölsäure: | 2 - 30, vzw. 3 - 15 Gew.-%. |

Diese Gewichtsangaben beziehen sich auf den Gewichtsanteil des jeweiligen Fettsäuresalzes an der Gesamtmasse des Wirkstoff-Beschichtungsmittels.

Die Gesamtmasse des Wirkstoff-Beschichtungsmittels ermittelt sich ohne Dispergiermittel wie beispielsweise Wasser.

Wie bereits erläutert wird das Wirkstoff-Beschichtungsmittel bevorzugt als Dispersion, bevorzugt wässrige Dispersion aufgetragen, wobei der Flüssigkeitsanteil in der Dispersion vorzugsweise 20-80 Gew.-%, weiter vorzugsweise 30-70 Gew.-%, weiter vorzugsweise 30-50 Gew.-% beträgt.

Die Dispersion enthält das Wirkstoff-Beschichtungsmittel bevorzugt als Feststoff, wobei bevorzugt die Partikelgröße des Feststoffs 2-10 µm, weiter vorzugsweise 3-8 µm, weiter vorzugsweise 4-6 µm beträgt. Diese Angabe bezieht sich auf die vor dem Aufschmelzen in der Dispersion vorhandenen Partikel, somit auch den Anteil der Partikel, die bei dem anschließenden Erwärmen aufschmelzen.

Ein weiterer Gegenstand der Erfindung ist ein Schleifmittel auf Unterlage, erhältlich durch ein erfindungsgemäßes Verfahren nach einem der Ansprüche 1 bis 14.

Ausführungsbeispiele der Erfindung werden nachfolgend erläutert.

### Beispiel 1

Ein Schleifmittel auf Unterlage wird wie folgt hergestellt:
Eine beidseitig geätzte Unterlage aus Polyesterfolie (Dicke 75 µm, Breite 1420 mm) wird mit einer Grundierung auf Expoxidharzbasis (12 - 16 g/m²)beschichtet und anschließend mit Halbedelkorund der Körnung P400 elektrostatisch bestreut. Der Auftrag beträgt 20 - 28 g/m². Anschließend wurde eine Nachleimung aus Phenolharz per Walze aufgetragen (45 -55 g/m²).

Eine erfindungsgemäße Wirkstoffbeschichtung weist folgende Fettsäurezusammensetzung (Angaben in Gew.-% der Calcium-salze)auf:

| **Fettsäuren** | **Beispiel** [%] |
|---|---|
| C14:0 Myristinsäure | 3,1 |
| C16:0 Palmitinsäure | 41,4 |
| C16:1 Palmitoleinsäure | 1,3 |
| C18:0 Stearinsäure | 29, 5 |
| C18:1 Ölsäure (Monohydrat) | 15, 1 |
| C18:2 Linolsäure | 1,9 |
| C18:3 Linolensäure | 0,2 |
| C20:0 Arachinsäure | 0,4 |
| C20:1 Gadoleinsäure | 0, 1 |
| Weitere Fettsäuren | 7,0 |

Die drei maßgeblichen Bestandteile gemäß dem Beispiel und die jeweiligen Schmelzpunkte sind:

| | |
|---|---|
| Calciumoleat-Monohydrat: | 85°C (Erweichung) |
| Calciumstearat: | 160°C |
| Calciumpalmitat: | 155°C |

Als Vergleichsbeispiel wird ein Gemisch bestehend überwiegend aus Ca-Salzen von Palmitinsäure und Stearinsäure (Anteil >96 %) verwendet, der Anteil von Calciumoleat-Monohydrat liegt weit unterhalb der anspruchsgemäßen Grenze von 2 Gew.-% im Bereich einer üblichen Verunreinigung.

Die Wirkstoffbeschichtungen werden als wässrige Dispersion der Calcium-Salze der Fettsäuren mit einem Wasseranteil von 50 Gew.-% unter Zusatz von 0,15 Gew.-% eines Entschäumers (Tego Antifoam 2290) bereitgestellt. Die mittlere Partikelgröße in der Dispersion beträgt etwa 4,5 µm.

Die Dispersion wird bei Raumtemperatur per Walzenauftrag in einer Auftragsmenge von 72 g/m² (bezogen auf die wässrige Dispersion) aufgepflatscht. Anschließend wird bei 150 °C getrocknet und 30 - 60 s bei dieser Temperatur getempert, bis die Beschichtung transparent erscheint. Danach wird mit einer Kühlwalze zügig auf 100°C gekühlt, um die Beschichtung zu stabilisieren.

### Beispiel 2

Mit den gemäß Beispiel 1 hergestellten Schleifmitteln auf Unterlage werden Schleifversuche durchgeführt. Die Versuchsanordnung ist wie folgt:
Die Versuche wurden mit einer Druckluft-Exzenterschleifmaschine durchgeführt, die Schleifparameter waren wie folgt:
- Durchmesser der Schleifblätter 150 mm
- Werkstückmaterial: Plexiglas
- Anpresskraft der Schleifscheibe auf das Werkstück: 35 N
- Hub 5 mm
- Drehzahl nominell 12.000 1/min, beim Schleifen geringere Drehzahl
- Bearbeitungsintervall: 60s

Nach jedem Schleifintervall wird das Werkstück gewogen. Der Materialabtrag pro Schleifintervall ist die Referenz für den Vergleich der Schleifblätter. Die Schleifoperation wie auch das Wiegen der Werkstücke werden standardisiert und reproduzierbar von einem Roboter durchgeführt.

Die Schleifergebnisse sind wie folgt:

Man erkennt, dass die Erfindung eine deutlich verbesserte Schleifleistung liefert.

## Patentansprüche

1. Verfahren zum Aufbringen einer Wirkstoffbeschichtung auf die Oberfläche eines Schleifmittels auf Unterlage, mit den Schritten:
a. Bereitstellen eines Wirkstoff-Beschichtungsmittels mit wenigstens zwei verschiedenen Fettsäuresalzen mit unterschiedlichen Schmelzpunkten und/oder Schmelzbereichen in einem Mengenanteil von jeweils wenigstens 2 Gew.-%,
b. Aufbringen dieses Wirkstoff-Beschichtungsmittels auf die Oberfläche des Schleifmittels auf Unterlage,
c. Erwärmen auf eine Temperatur, bei der das Wirkstoff-Beschichtungsmittel eine Zwei-Phasen-Mischung aus flüssigen und festen Phasenanteilen dieser Inhaltsstoffe aufweist.

2. Verfahren nach Anspruch 1, **gekennzeichnet durch** den weiteren Schritt:
d. Kühlen der Beschichtung, vorzugsweise auf eine Temperatur von 100 °C oder weniger, vorzugsweise unter Verwendung einer Kühlwalze.

3. Verfahren nach Anspruch 1 oder 2, **dadurch gekennzeichnet, dass** das Wirkstoff-Beschichtungsmittel wenigstens zwei verschiedene Fettsäuresalze oder Gruppen von Fettsäuresalzen mit Schmelzpunkten bzw. Schmelzbereichen aufweisen, die sich um wenigstens 40 K, vorzugsweise wenigstens 50 K, weiter vorzugsweise 40 bis 100 K, weiter vorzugsweise 50 bis 90 K unterscheiden.

4. Verfahren nach Anspruch 3, **dadurch gekennzeichnet, dass** ein erstes Fettsäuresalz oder eine erste Gruppe von Fettsäuresalzen einen Schmelzpunkt bzw. Schmelzbereich von 60 bis 100°C, vorzugsweise 70 bis 90°C, weiter vorzugsweise 80 bis 90°C und ein zweites Fettsäuresalz oder eine zweite Gruppe von Fettsäuresalzen einen Schmelzpunkt bzw. Schmelzbereich von 120 bis 180°C, vorzugsweise 130 bis 170°C, weiter vorzugsweise 140 bis 160°C aufweist.

5. Verfahren nach einem der Ansprüche 1 bis 4, **dadurch gekennzeichnet, dass** die Fettsäuresalze Metallsalze, vorzugsweise Calciumsalze aufweisen.

6. Verfahren nach einem der Ansprüche 1 bis 5, **dadurch gekennzeichnet, dass** das Aufbringen des Wirkstoff-Beschichtungsmittels auf die Oberfläche des Schleifmittels bei einer Temperatur unterhalb sämtlicher Schmelzpunkte bzw. Schmelzbereiche der Fettsäuresalze des Wirkstoff-Beschichtungsmittels erfolgt.

7. Verfahren nach einem der Ansprüche 1 bis 6, **dadurch gekennzeichnet, dass** das Erwärmen in Schritt c) auf eine Temperatur von 100 bis 160°C, vorzugsweise 110 bis 150°C, weiter vorzugsweise 120 bis 140°C erfolgt.

8. Verfahren nach einem der Ansprüche 1 bis 7, **dadurch gekennzeichnet, dass** das Erwärmen in Schritt c) bis zu einem Zustand erfolgt, bei dem 30 bis 70 Gew.-%, vorzugsweise 40 bis 60 Gew.-% des Wirkstoff-Beschichtungsmittels in einem geschmolzenen Zustand sind.

9. Verfahren nach einem der Ansprüche 1 bis 8, **dadurch gekennzeichnet, dass** der nach dem Erwärmen in Schritt c) verbleibende Feststoffanteil des Wirkstoff-Beschichtungsmittels eine mittlere Partikelgröße von0,5 bis 10 µm, vorzugsweise 0,5 bis 5 µm, weiter vorzugsweise 1 bis 4 µm aufweist.

10. Verfahren nach einem der Ansprüche 1 bis 9, **dadurch gekennzeichnet, dass** das Aufbringen des Wirkstoff-Beschichtungsmittels auf die Oberfläche des Schleifmittels in einer Menge von 15 bis 200 g/m², vorzugsweise 15 bis 120 g/m², weiter vorzugsweise 20 bis 100 g/m² erfolgt.

11. Verfahren nach einem der Ansprüche 1 bis 10, **dadurch gekennzeichnet, dass** das Wirkstoff-Beschichtungsmittel Fettsäuresalze enthält ausgewählt aus der Gruppe gesättigter oder ungesättigter C12- bis C20-Fettsäuresalze, wobei bevorzugt die Fettsäuresalze Fettsäuren ausgewählt aus der Gruppe bestehend aus Palmitinsäure, Stearinsäure und Ölsäure enthalten.

12. Verfahren nach Anspruch 11, **dadurch gekennzeichnet, dass** das Wirkstoff-Beschichtungsmittel Fettsäuresalze, vorzugsweise Erdalkalisalze, weiter vorzugsweise Calciumsalze enthält, wobei die Fettsäureverteilung wie folgt ist:
| | |
|---|---|
| - Palmitinsäure: | 20 - 50, vzw. 30 - 42 Gew.-%; |
| - Stearinsäure: | 20 - 60, vzw. 29 - 50 Gew.-%, |
| - Ölsäure: | 2 - 30, vzw. 3 - 15 Gew.-%. |

13. Verfahren nach einem der Ansprüche 1 bis 12, **dadurch gekennzeichnet, dass** das Wirkstoff-Beschichtungsmittel als Dispersion, bevorzugt wässrige Dispersion aufgetragen wird, wobei der Flüssigkeitsanteil in der Dispersion vorzugsweise 20-80 Gew.-%, weiter vorzugsweise 30-70 Gew.-%, weiter vorzugsweise 30-50 Gew.-% beträgt.

14. Verfahren nach Anspruch 13, **dadurch gekennzeichnet, dass** die Dispersion das Wirkstoff-Beschichtungsmittel als Feststoff enthält, wobei bevorzugt die Partikelgröße des Feststoffs 2-10 µm, weiter vorzugsweise 3-8 µm, weiter vorzugsweise 4-6 µm beträgt.

15. Schleifmittel auf Unterlage, erhältlich durch ein Verfahren nach einem der Ansprüche 1 bis 14.
